# EUROPÄISCHE PATENTSCHRIFT

(11) **EP 2 666 894 B1**
(45) Veröffentlichungstag und Bekanntmachung des Hinweises auf die Patenterteilung: **18.08.2021**
(21) Anmeldenummer: 13168245.2
(22) Anmeldetag: 17.05.2013
(51) Int. Cl.: D03D 13/00, D03D 15/00, D02G 3/44, D03D 15/47

(54) **Gewebe zur Herstellung von Arbeitsschutzkleidung**
Fabric for the manufacture of personal protective equipment
Tissu pour la fabrication de vêtements de protection professionnels

(30) Priorität: 21.05.2012 DE 102012208432
(43) Veröffentlichungstag der Anmeldung: 27.11.2013
(73) Patentinhaber: IBENA Textilwerke GmbH, 46395 Bocholt (DE)
(72) Erfinder: Smeulders, Britta, 7131 WD Lichtenvoorde (NL)
(74) Vertreter: Hoffmann Eitle

(56) Entgegenhaltungen:
- JP-A- 2009 197 361
- JP-A- 2009 209 488
- US-A- 4 868 041
- US-A1- 2011 191 949

## Beschreibung

### TECHNISCHES GEBIET

Die Erfindung betrifft ein Gewebe zur Herstellung von Arbeitsschutzkleidung.

### STAND DER TECHNIK

Im Hinblick auf Arbeitsschutzbekleidung, die beispielsweise besondere Schutzanforderungen für die Verwendung beim Schweissen erfüllen muss, sind diese Anforderungen mit denjenigen zu kombinieren, die an Mietwäsche im Hinblick auf Waschbarkeit und Standzeit gestellt werden.

Aus der DE 27 20 633 A1 geht ein flammenbeständiges Garn hervor, das einen Kern aus anorganischen Fäden oder Filamenten aufweist, der mit organischen Textilfasern umgeben ist, die eine flammenbeständige Mischung enthalten oder tragen. Ein ähnliches Garn wird in der DE 20 11 309 A beschrieben.

Ferner beschreibt die US 4,868,041 A Gewebe zum Schutz gegen Flammen, die gewebte oder gestrickte Kompositgarne aufweisen, in denen vollständig aromatische Polyamidfasern als Kern verwendet werden und flammenfeste cellulosische Fasern und/oder flammenfeste Wollfasern um diese Kerne angeordnet sind.

Die JP 2009 209488 A offenbart gesponnene Kompositgarne mit einer Kernkomponente, die aus Para-Aramid und Meta-Aramidfasern besteht und einer Hüllkomponente, die sich aus Zellulosefasern, die flammenhemmend behandelt wurden, zusammensetzt. Ferner wird ein gewebtes oder gestricktes flammenhemmendes Gewebe, das aus dem Kompositfasergarn erhalten wird, beschrieben.

Dokument JP 2009 197361 A beschreibt ein Core-Garn, dessen Kern aus einem Bikomponenten-Polyester besteht und das einen flammenhemmenden Mantel aufweist.

### DARSTELLUNG DER ERFINDUNG

Der Erfindung liegt die Aufgabe zugrunde, ein Gewebe zur Herstellung von Arbeitsschutzbekleidung zu schaffen, das die oben genannten Anforderungen in verbesserter Weise kombiniert.

Die Lösung dieser Aufgabe erfolgt durch das Gewebe gemäß dem Patentanspruch 1.

Demzufolge weist dieses einen Zwirn auf, der zumindest einen ersten Schenkel aufweist, der einen Kern aus einer ausgeschrumpften, hochfesten, synthetischen Faser und einen Mantel aus einer cellulosischen Naturfaser aufweist. Wie nachfolgend genauer ausgeführt, wird dieser Zwirn bevorzugt mit einem zweiten Schenkel versponnen, um einen Mischzwirn mit besonders vorteilhaften Eigenschaften zu verwenden. Es ist jedoch grundsätzlich denkbar, dass der Zwirn einen zweiten Schenkel aufweist, der in Übereinstimmung mit dem oben beschriebenen ersten Schenkel ausgeführt ist. Ein derartiger Aufbau ist insbesondere mit Verwendung von äußerst feinen synthetischen Faserfilamenten denkbar.

Dieser Aufbau sorgt dafür, dass der Anteil an synthetischen Fasern niedrig, bevorzugt kleiner als 20%, gehalten werden kann, und die nachträglich flammhemmende Ausrüstung der Naturfaser dem Gewebe die notwendige Flammhemmung auch gegen Funken, Metallsplitter und den Ablauf von flüssigen Metallspritzern verleiht. Die Synthetik- oder synthetische Faser, die als Filament im Kern vorgesehen wird, stabilisiert das Gewebe insgesamt gegen Einlaufen bei der Wäsche und erhöht zugleich die mechanische Festigkeit und damit die Standzeit. Somit wird für ein Gewebe gesorgt, dass die oben genannten Anforderungen in kombinierter Art und Weise und im verbesserten Umfang erfüllt. Es sei ergänzt, dass bevorzugt das Gewebe insgesamt nachträglich flammhemmend ausgerüstet wird.

Bevorzugte Weiterbildungen sind in den weiteren Ansprüchen beschrieben.

Derzeit wird bevorzugt, im Rahmen des Gewebes für Kette und Schuss den gleichen Zwirn zu verwenden. Dies vereinfacht die Herstellung und sorgt zugleich für einen homogenen Aufbau. Es ist jedoch ebenso denkbar, einen Zwirn in der einen Richtung, insbesondere wenn dieser aus zwei Schenkeln mit dem oben beschriebenen Aufbau besteht, mit einem Zwirn in der anderen Richtung zu kombinieren, der vollständig aus Naturfaser besteht.

Wie oben erwähnt, wird derzeit für den zweiten Schenkel bevorzugt, dass dieser aus einer cellulosischen Naturfaser, wie beispielsweise Baumwolle, besteht, die, wie oben erwähnt, im Rahmen der Behandlung des Gewebes dauerhaft flammhemmend ausgerüstet wird.

Ferner wird für den ersten und/oder zweiten Schenkel eine Feinheit von Nm 40/1 bis 60/1 bevorzugt. Eine derartige Feinheit sorgt zum einen für ein vorteilhaftes Flächengewicht und darüber hinaus für eine glatte Oberfläche, die für die Beständigkeit gegen Funken und heiße Metallpartikel günstig ist. Die Zwirnfeinheit liegt demnach bevorzugt bei Nm 40/2 bis 60/2.

Für den oben beschriebenen ersten Schenkel wird derzeit bevorzugt, dass etwa 25 % der Masse auf die synthetische Faser, und etwa 75 % auf die Naturfaser entfallen. Insbesondere dann, wenn ein derartiger Aufbau mit einem zweiten Schenkel aus 100 % Naturfaser kombiniert wird, entsteht eine Masseverteilung von etwa 1/8 synthetischer Faser und 7/8 Naturfaser. Für diesen Aufbau wurde eine besonders günstige kombinierte Erfüllung der angesprochenen Anforderungen, insbesondere eine gute Flammhemmung bei ausreichender mechanischer Festigkeit festgestellt.

Für die Gewebebindung wird derzeit eine Kreuzköper- 2/2 oder 3/1, eine Satin- oder eine sonstige gratfreie Bindung bevorzugt. Hierdurch ergibt sich eine glatte Oberfläche mit den bereits angesprochenen Vorteilen.

Im Hinblick auf das Flächengewicht wird ein Mindestgewicht von 350 g/m², vorzugsweise nicht mehr als 400 g/m² bevorzugt, um die Beständigkeit gegen Funken und Metallpartikel zu gewährleisten und gleichzeitig ein angenehmes, weil leichtes Tragegefühl beizubehalten.

Für die Synthesefaser wird derzeit Polyester bevorzugt.

Bei der vorangehend erwähnten cellulosischen Naturfaser kann es sich um Baumwolle, Jute, Kenaf, Sisal, Flachs, Ramie, Hanf, Bambus oder jegliche andere geeignete Naturfasern, die insbesondere permanent flammhemmend ausrüstbar sind, handeln.

Der Zwirnschenkel mit dem Kern aus einer Synthetikfaser kann auch als Core-Garn mit einer "Seele" aus einem Synthesefaser-Filament bezeichnet werden.

Es sei ergänzend erwähnt, dass im Rahmen der Erfindung sowohl eine nicht flammhemmend ausgerüstete synthetische Faser als auch eine flammhemmend ausgerüstete synthetische Faser oder eine inhärent flammhemmende, synthetische Faser verwendet werden kann.

## Patentansprüche

1. Gewebe zur Herstellung von Arbeitsschutzkleidung mit einem Zwirn, der zumindest einen ersten Schenkel aufweist, **dadurch gekennzeichnet, dass** der erste Schenkel einen Kern aus einer ausgeschrumpften, hochfesten, synthetischen Faser und einen Mantel aus einer flammhemmend ausgerüsteten cellulosischen Naturfaser aufweist.

2. Gewebe nach Anspruch 1, **dadurch gekennzeichnet, dass** dieses in Kette und Schuss den gleichen Zwirn aufweist.

3. Gewebe nach Anspruch 1 oder 2, **dadurch gekennzeichnet, dass** der Zwirn einen zweiten Schenkel aus einer cellulosischen Naturfaser aufweist.

4. Gewebe nach einem der vorangehenden Ansprüche, **dadurch gekennzeichnet, dass** der erste und/oder zweite Schenkel eine Feinheit von Nm 40/1 bis 60/1 aufweist.

5. Gewebe nach einem der vorangehenden Ansprüche, **dadurch gekennzeichnet, dass** in dem ersten Schenkel ca. 25 % der Masse auf die synthetische Faser und ca. 75 % der Masse auf die Naturfaser entfallen.

6. Gewebe nach einem der vorangehenden Ansprüche, **dadurch gekennzeichnet, dass** dieses eine Kreuzköper-2/2 oder 3/1, eine Satin- oder eine sonstige gratfreie Bindung aufweist.

7. Gewebe nach einem der vorangehenden Ansprüche, **dadurch gekennzeichnet, dass** dieses ein Flächengewicht von mindestens 350 g/m² und vorzugsweise höchstens 400 g/m² aufweist.

8. Gewebe nach einem der vorangehenden Ansprüche, **dadurch gekennzeichnet, dass** die synthetische Faser aus Polyester besteht.

9. Gewebe nach einem der vorangehenden Ansprüche, **dadurch gekennzeichnet, dass** die Naturfaser aus Baumwolle, Jute, Kenaf, Sisal, Flachs, Ramie, Hanf oder Bambus besteht.

## Claims

1. Fabric for the manufacture of protective work clothing comprising a yarn, which has at least one first leg, **characterised in that** the first leg comprises a core consisting of a shrunk, high-strength, synthetic fibre and an outer layer consisting of a flame-retardant cellulosic natural fibre.

2. Fabric according to claim 1, **characterised in that** it comprises the same yarn in warp and weft.

3. Fabric according to claim 1 or 2, **characterised in that** the yarn comprises a second leg consisting of a cellulosic natural fibre.

4. Fabric according to any of the preceding claims, **characterised in that** the first and/or second leg has a yarn count of Nm 40/1 to 60/1.

5. Fabric according to any of the preceding claims, **characterised in that**, in the first leg, the synthetic fibre accounts for approx. 25% of the mass and the natural fibre accounts for approx. 75% of the mass.

6. Fabric according to any of the preceding claims, **characterised in that** it has a cross twill 2/2 or 3/1, a satin or other burr-free weave.

7. Fabric according to any of the preceding claims, **characterised in that** it has a weight per unit area of at least 350 g/m² and preferably at most 400 g/m².

8. Fabric according to any of the preceding claims, **characterised in that** the synthetic fibre consists of polyester.

9. Fabric according to any of the preceding claims, **characterised in that** the natural fibre consists of cotton, jute, kenaf, sisal, flax, ramie, hemp or bamboo.

## Revendications

1. Tissu pour la fabrication de vêtements de travail de protection avec un fil retors qui présente au moins une première branche, **caractérisé en ce que** la première branche présente une âme constituée d'une fibre synthétique rétractée à haute résistance et une gaine constituée d'une fibre naturelle cellulosique ignifuge.

2. Tissu selon la revendication 1, **caractérisé en ce que** celui-ci présente le même fil retors en chaîne et en trame.

3. Tissu selon la revendication 1 ou 2, **caractérisé en ce que** le fil retors présente une seconde branche constituée d'une fibre naturelle cellulosique.

4. Tissu selon l'une quelconque des revendications précédentes, **caractérisé en ce que** la première et/ou la seconde branche présente/présentent une finesse de Nm 40/1 à 60/1.

5. Tissu selon l'une quelconque des revendications précédentes, **caractérisé en ce que** dans la première branche, environ 25 % de la masse est représentée par la fibre synthétique et environ 75 % de la masse est représentée par la fibre naturelle.

6. Tissu selon l'une quelconque des revendications précédentes, **caractérisé en ce que** celui-ci présente une armure croisée 2/2 ou 3/1, une armure satin ou une autre armure sans bavure.

7. Tissu selon l'une quelconque des revendications précédentes, **caractérisé en ce que** celui-ci présente un grammage d'au moins 350 g/m² et de préférence d'au plus 400 g/m².

8. Tissu selon l'une quelconque des revendications précédentes, **caractérisé en ce que** la fibre synthétique consiste en du polyester.

9. Tissu selon l'une quelconque des revendications précédentes, **caractérisé en ce que** la fibre naturelle consiste en du coton, de la jute, du kénaf, du sisal, du lin, de la ramie, du chanvre ou du bambou.
